# EUROPÄISCHE PATENTSCHRIFT

(11) **EP 0 616 051 B1**
(45) Veröffentlichungstag und Bekanntmachung des Hinweises auf die Patenterteilung: **21.05.1997**
(21) Anmeldenummer: 94103219.5
(22) Anmeldetag: 03.03.1994
(51) Int. Cl.: C23G 1/14, C23G 1/24, G21F 9/00

(54) **Reinigungsverfahren**
Cleaning process
Procédé de nettoyage

(30) Priorität: 15.03.1993 DE 4308209
(43) Veröffentlichungstag der Anmeldung: 21.09.1994
(73) Patentinhaber: SIEMENS AKTIENGESELLSCHAFT, 80333 München (DE)
(72) Erfinder: Kokemüller, Detlef, D-91074 Herzogenaurach (DE)

(56) Entgegenhaltungen:
- EP-A- 0 273 182
- EP-A- 0 470 553
- DE-B- 1 258 529
- FR-A- 2 454 159
- US-A- 3 438 811
- US-A- 4 443 268
- US-A- 4 540 443
- US-A- 4 578 162
- DATABASE WPI Week 9244, Derwent Publications Ltd., London, GB; AN 92-361836 & JP-A-04 263 874 (JGC CORP)
- DATABASE WPI Week 9244, Derwent Publications Ltd., London, GB; AN 92-361836 & JP-A-04 263 874

## Beschreibung

Die Erfindung betrifft ein Verfahren zum Entfernen von metallischem Blei aus einer Komponente, insbesondere aus einem Dampferzeuger, mit Hilfe eines Komplexbildners.

Ein solcher Dampferzeuger kann ein Bestandteil eines Kraftwerkes, z.B. eines Kernkraftwerkes sein.

In der EP 0 198 340 B1 und in der EP 0 273 182 B1 sind Reinigungsverfahren beschrieben, die eine Verwendung von Komplexbildnern vorsehen. Das Verfahren der EP 0 198 340 B1 sieht den Einsatz von Ammoniak und Ethylendiamin zur Entfernung von Kupferverbindungen aus einem Behälter, der insbesondere ein Dampferzeuger ist, vor. Dabei wird eine wäßrige Lösung von Ammoniak und Ethylendiamin in den zu reinigenden Behälter gegeben. Dort bilden sich zunächst Ammoniumkomplexe und dann lösliche organische Ethylendiaminchelatkomplexe der vorhandenen Kupferverbindungen. Diese Komplexe können danach in einfacher Weise mechanisch entfernt werden. In der EP 0 273 182 B1 ist ein Verfahren zum Entfernen von Eisenoxid aus einem Behälter beschrieben. Dazu wird eine Salzlösung eingesetzt, die aus einer komplexbildenden Säure, einem flüchtigen Alkalisierungsmittel und einem Reduktionsmittel hergestellt ist. Die Salzlösung wirkt alkalisch reduzierend. Durch den Einsatz der Salzlösung bilden sich leicht lösliche Eisenkomplexe, die in einfacher Weise mechanisch entfernt werden können.

Aus der US 4 540 443 ist ein Verfahren bekannt, mit dem bleihaltige Lötmetallrückstände aus einem Kühlsystem entfernt werden können. Dazu wird unter anderem EDTA eingesetzt.

Auch aus der EP 0 470 553 Al ist ein derartiges Verfahren bekannt, bei dem unter anderem zum Entfernen von bleihaltigen Lötmetallrückständen ein Komplexbildner und auch ein EDTA-Salz verwendet werden.

Aus der US 3,438,811 ist ein Verfahren zum Entfernen von Kupfer von einer Eisenoberfläche bekannt, wozu Komplexbildner verwendet werden.

Aus der US 4,443,268 ist ein Verfahren zum Entfernen von Kupfer und Kupferoxid bekannt, wobei ein EDTA-Salz eingesetzt werden kann.

Es ist erkannt worden, daß in verschiedenartigen Komponenten, insbesondere in Dampferzeugern, abgelagertes metallisches Blei in vergleichbar hohem Maße wie Kupferverbindungen zur Korrosion beiträgt.

Der Erfindung lag die Aufgabe zugrunde, ein Verfahren zum Entfernen von metallischem Blei aus einer Komponente anzugeben, mit dem das Blei kostengünstig, effektiv und schnell entfernt werden kann.

Die Aufgabe wird gemäß der Erfindung dadurch gelöst, daß durch Einblasen von Sauerstoff, Luft oder einem anderen sauerstoffhaltigen Gas das metallische Blei oxidiert wird, die durch das Oxidieren entstehende Bleiverbindung, während noch Blei oxidiert wird, komplexiert wird, wobei als Komplexbildner ein Salz aus einer komplexbildenden Säure und einem Alkalisierungsmittel in wäßriger Lösung verwendet wird, und daß danach die entstandene Lösung entfernt wird.

Es hat sich herausgestellt, daß das als Komplexbildner verwendete Salz für die Umwandlung von schwerlöslichem Bleioxid in leichtlösliche Komplexe besonders geeignet ist.

Das Verfahren nach der Erfindung ist insbesondere bei der Reinigung von Wärmetauschern oder Dampferzeugern, die Teil eines Kernkraftwerkes sein können, einsetzbar. Dort trägt nämlich metallisches Blei zur Korrosion bei. Das Verfahren nach der Erfindung kann aber auch an anderer Stelle zum Entfernen von metallischem Blei eingesetzt werden. Beispielsweise kann es eingesetzt werden, um Blei aus mit Schwermetallen verunreinigter Erde zu entfernen.

Als Komplexbildner können beispielsweise Ammonium-EDTA-Salz und/oder Ammonium-PDTA-Salz in wäßriger Lösung verwendet werden. Ammonium-EDTA-Salz ist das Ammoniumsalz der Ethylendiamintetraessigsäure (EDTA). Ammonium-PDTA-Salz ist das Ammoniumsalz der Propylendiamintetraessigsäure (PDTA). Mit jedem der genannten Salze erzielt man eine besonders effektive Umwandlung von Bleiverbindungen in leichtlösliche Bleikomplexe.

Die wässrige Lösung von Ammonium-EDTA-Salz und/oder Ammonium-PDTA-Salz hat beispielsweise einen pH-Wert zwischen 8 und 11. Bei einem solchen pH-Wert wird eine besonders gute Komplexbildung erzielt.

Beispielsweise wird als Oxidationsmittel und zum Durchmischen der Lösung kontinuierlich Luft zugeführt.

Zum Unterstützen der Oxidation des metallischen Bleis wird beispielsweise ein Eisen-III-Salz zugeführt. In Gegenwart eines Eisen-III-Salzes läuft die Oxidation beschleunigt ab.

Beispielsweise wird eine wäßrige Lösung eines Eisen-III-Salzes der EDTA und/ oder der PDTA eingesetzt. Es hat sich herausgestellt, daß diese Salze den Oxidationsvorgang besonders gut beschleunigen.

Für eine Reinigung einer Komponente mit dem Verfahren nach der Erfindung werden beispielsweise zwischen 4 Stunden und 48 Stunden benötigt. Die Dauer ist von der Menge des zu entfernenden Bleis abhängig.

Die Temperatur während des Reinigungsprozeßes beträgt beispielsweise zwischen 20° C und 160° C. Besonders geeignet ist eine Temperatur von 100° C, weil der Siedevorgang eine Durchmischung der Reinigungslösung fördert. Insbesondere bei der Reinigung von Wärmetauschern oder Dampferzeugern kann jedoch eine niedrigere Temperatur vorgegeben sein, da in der Regel auf eine externe Beheizung verzichtet wird. Die Temperatur in einem zu reinigenden Dampferzeuger kann nach dem Abschalten der Anlage und vor Beginn der Reinigung z.B. 50° C betragen.

Mit dem Verfahren nach der Erfindung wird der Vorteil erzielt, daß metallisches Blei in einfacher Weise schnell und zuverlässig beseitigt werden kann.

## Patentansprüche

1. Verfahren zum Entfernen von metallischem Blei aus einer Komponente eines Kraftwerkes, insbesondere aus einem Dampferzeuger, mit Hilfe eines Komplexbildners,
**dadurch gekennzeichnet,** daß durch Einblasen von Sauerstoff, Luft oder einem anderen sauerstoffhaltigen Gas das metallische Blei oxidiert wird, die durch das Oxidieren entstehende Bleiverbindung, während noch Blei oxidiert wird, komplexiert wird, wobei als Komplexbildner ein Salz aus einer komplexbildenden Säure und einem Alkalisierungsmittel in wäßriger Lösung verwendet wird, und daß danach die entstandene Lösung entfernt wird.

2. Verfahren nach Anspruch 1,
**dadurch gekennzeichnet,** daß die wäßrige Lösung einen pH-Wert zwischen 8 und 11 hat.

3. Verfahren nach einem der Ansprüche 1 oder 2,
**dadurch gekennzeichnet,** daß als Komplexbildner Ammonium-EDTA-Salz und/ oder Ammonium-PDTA-Salz in wäßriger Lösung verwendet wird.

4. Verfahren nach einem der Ansprüche 1 bis 3,
**dadurch gekennzeichnet,** daß kontinuierlich Luft zugeführt wird.

5. Verfahren nach einem der Ansprüche 1 bis 4,
**dadurch gekennzeichnet,** daß zum Unterstützen der Oxidation des metallischen Bleis ein Eisen-III-Salz zugeführt wird.

6. Verfahren nach Anspruch 5,
**dadurch gekennzeichnet,** daß zum Unterstützen der Oxidation des metallischen Bleis eine Lösung des Eisen-III-Salzes der EDTA und/ oder der PDTA zugeführt wird.

7. Verfahren nach einem der Ansprüche 1 bis 6,
**dadurch gekennzeichnet,** daß 4 Stunden bis 48 Stunden benötigt werden.

8. Verfahren nach einem der Ansprüche 1 bis 7,
**dadurch gekennzeichnet,** daß die Temperatur zwischen 20° C und 160° C beträgt.

## Claims

1. Method for removing metallic lead from a component of a power station, in particular from a steam generator, with the aid of a complexing agent, characterised in that by blowing in oxygen, air or another oxygen-containing gas, the metallic lead is oxidized, the lead compound which results from the oxidation is complexed, while more lead is being oxidized, with a salt consisting of a complexing acid and an alkalizing agent in aqueous solution being used as a complexing agent, and in that after this the solution which results is removed.

2. Method according to claim 1, characterised in that the aqueous solution has a pH value between 8 and 11.

3. Method according to one of the claims 1 or 2, characterised in that ammonium-EDTA salt and/or ammonium-PDTA salt in aqueous solution is used as a complexing agent.

4. Method according to one of the claims 1 to 3, characterised in that air is supplied continuously.

5. Method according to one of the claims 1 to 4, characterised in that in order to support the oxidation of the metallic lead, an iron-III salt is added.

6. Method according to claim 5, characterised in that in order to support the oxidation of the metallic lead, a solution of the iron-III salt is added to the EDTA and/or to the PDTA.

7. Method according to one of the claims 1 to 6, characterised in that four hours to forty-eight hours are required.

8. Method according to one of the claims 1 to 7, characterised in that the temperature amounts to between 20°C and 160°C.

## Revendications

1. Procédé d'élimination du plomb métallique d'un élément constitutif d'une centrale, notamment d'un générateur de vapeur, à l'aide d'un agent complexant,
caractérisé en ce qu'il consiste à oxyder le plomb métallique par insufflation d'oxygène , d'air ou d'un autre gaz contenant de l'oxygène, à complexer le composé de plomb se formant pendant l'oxydation alors que du plomb est oxydé en utilisant comme agent complexant un sel d'un acide complexant et d'un agent d'alcalinisation en solution aqueuse et à éliminer ensuite la solution formée.

2. Procédé suivant la revendication 1,
caractérisé en ce que la solution aqueuse a un pH compris entre 8 et 11.

3. Procedé suivant l'une des revendications 1 ou 2,
caractérisé en ce qu'il consiste à utiliser comme agent complexant un sel d'ammonium et de l'acide éthylène diamine tétracétique et/ou un sel d'ammonium et de l'acide propylène diamine tétracétique en solution aqueuse.

4. Procédé suivant l'une des revendications 1 à 3,
caractérisé en ce qu'il consiste d'envoyer de l'air en continu.

5. Procédé suivant l'une des revendications 1 à 4,
caractérisé en ce qu'il consiste, pour favoriser l'oxydation du plomb métallique, à ajouter un sel de fer III.

6. Procédé suivant la revendication 5,
caractérisé en ce qu'il consiste, pour favoriser l'oxydation du plomb métallique, à ajouter une solution du sel de fer III de l'acide éthylène diamine tétracétique et/ou de l'acide propylène diamine tétracétique.

7. Procédé suivant l'une des revendications 1 à 6,
caractérisé en ce qu'il nécessite de 4 à 48 heures.

8. Procédé suivant l'une des revendications 1 à 7,
caractérisé en ce que la température est comprise entre 20°C et 160°C.
